# EUROPÄISCHE PATENTSCHRIFT

(11) **EP 0 454 710 B1**
(45) Veröffentlichungstag und Bekanntmachung des Hinweises auf die Patenterteilung: **02.11.1994**
(21) Anmeldenummer: 90901741.0
(22) Anmeldetag: 20.01.1990
(51) Int. Cl.: C25D 7/06

(54) **VERFAHREN ZUM ELEKTROLYTISCHEN ABSCHEIDEN VON METALLEN AUF EINER ODER BEIDEN SEITEN VON BAENDERN**
PROCESS FOR ELECTROLYTIC DEPOSITION OF METALS ON ONE OR BOTH SIDES OF STRIPS
PROCEDE DE DEPOSITION PAR ELECTROLYSE DE METAUX SUR UNE FACE OU SUR LES DEUX FACES DE BANDES

(30) Priorität: 21.01.1989 DE 3901807
(43) Veröffentlichungstag der Anmeldung: 06.11.1991
(73) Patentinhaber: May, Hans Josef, D-58638 Iserlohn (DE); Schnettler, Roland, D-58099 Hagen (DE)
(72) Erfinder: May, Hans Josef, D-58638 Iserlohn (DE); Schnettler, Roland, D-58099 Hagen (DE)
(74) Vertreter: Schröter, Martin, Dipl.-Ing.
(86) Internationale Anmeldenummer: DE9000035
(87) Internationale Veröffentlichungsnummer: WO9008209

(56) Entgegenhaltungen:
- Patent Abstracts of Japan, vol. 9, Nr. 5, (C-260) (1728), 10 January 1985, & JP,A, 59159996 (SUMITOMO KINZOKU KOGYO K.K.) 10 September 1984
- Patent Abstracts of Japan, vol. 8, Nr. 156, (C-234) (1593), 19 July 1984, & JP, A, 5959895 (KAWASAKI SEITETSU K.K.) 5. April 1984

## Beschreibung

Die Erfindung betrifft ein Verfahren zum elektrolytischen Abscheiden von Metallen auf die die Kathode bildenden Bänder, vorzugsweise Stahlbänder, bei dem der zu beschichtende Bandabschnitt in einem Spalt zwischen zwei parallel zueinander angeordneten nichtlöslichen Anoden in einem Elektrolyten geführt ist, wobei eine Anode quer zur Bandlaufrichtung in mehrere gegeneinander elektrisch isolierte Abschnitte aufgeteilt ist, die jeweils gesteuert unterschiedlich elektrisch beaufschlagbar sind.

Bekannt ist ein solches Verfahren aus Patents Abstracts of Japan, C-579, March 23, 1989 Vol.13/No.119 (≙ JP 63-293200 A). Bei diesem bekannten Verfahren sollen mit den quer zur Bandlaufrichtung in mehrere gegeneinander elektrisch isolierte Abschnitte aufgeteilten Anoden und der unterschiedlichen elektrischen Beaufschlagung der einzelnen Abschnitte Vergleichmäßigungen der aufzutragenden Schichten erreicht werden. Durch die entsprechende Steuerung der jeweils angelegten Potentiale an den Anodenabschnitten soll offensichtlich erreicht werden, daß die galvanische Schicht keine Schwankungen in der Dicke zeigt.

Sowohl aus der DE-OS 30 17 079 als auch aus der JP-OS 1-17890 sind in Längsrichtung des Bandes geteilte Anoden in Anlagen zur ein- oder beidseitigen Beschichtung von Bändern bekannt. Zur einseitigen Beschichtung werden dabei die Anoden auf der der nicht zu beschichtenden Bandseite gegenüberliegenden Seite entfernt oder stromlos geschaltet. Dabei ist jedoch festzustellen, daß häufig doch noch eine teilweise Beschichtung auf der nicht zu beschichtenden Beandseite erfolgt. Ähnliche Mängel weisen auch entsprechende Anlagen gemäß der JP-OS 63-259 098 auf, mit denen auch eine einseitige Beschichtung von Bändern erfolgen soll.

Bei Anlagen dieser bekannten Art hat sich auch gezeigt, daß nicht nur auf der nicht zu beschichtenden Seite des Bandes sich Niederschläge bilden, sondern auch im unteren Anodenbereich. In diesem unteren Bereich werden je nach Anodenmaterial, beispielsweise im Falle von mit lridium-dioxid beschichteten Anoden, die Oberflächen passiviert und dadurch unbrauchbar. Die Erklärung muß offensichtlich darin gesehen werden, daß sich ein Spannungsabfall vom Einlauf bis zum Auslauf im jeweiligen zu beschichtenden Bandabschnitt einstellt, sodaß sich Potentialunterschiede zwischen der ansich stromlosen Anode und den gegenüber-liegenden Bandabschnitten ergeben, die offensichtlich ausreichend sind, um Abscheidungsvorgäng in Richtung Anode und/oder Band auszulösen.

Es ist daher auch bereits vorgeschlagen worden, die stromlose Anode durch Zwischenschaltung einer Isolierung, beispielsweise einer dünnen Kunststoffplatte, gegenüber dem Bandabschnitt zu isolieren. Solche Isolierplatten lassen sich jedoch häufig im sehr schmalen Spalt zwischen Band und Anode nicht unterbringen. Außerdem erfordert auch eine solche Maßnahme erhebliche Rüstzeiten bei der Umstellung vom beidseitigen Beschichtungsbetrieb auf den einseitigen Beschichtungsbetrieb und umgekehrt.

Die Aufgabe der Erfindung besteht darin, in einer mit dem Verfahren nach dem Oberbegriff des Anspruchs 1 betriebenen Anlage, die nicht zu beschichtende Bandseite bzw. eine vorhandene nicht an der Beschichtung teilnehmende Anode vom Metallniederschlag frei zuhalten.

Gelöst wird die Erfindungsaufgabe mit einem Verfahren mit den Merkmalen des Anspruchs 1.

Bei diesem erfindungsgemäßen Verfahren zur einseitigen Beschichtung von Bändern wird in bekannter Weise die Anode stromlos geschaltet. Da die Anode quer zur Laufrichtung des zu beschichtenden Bandes in mehrere relativ kleine Abschnitte aufgeteilt ist, können sich in diesen gegenüber der Gesamtlänge der Anode kleinen Abschnitten gegenüber dem zu beschichtenden Band nur geringe Spannungspotentiale aufbauen, welche Abscheidungsvorgänge von der Anode oder Abscheidungsvorgänge aus dem Elektrolyten nicht oder nur in geringem Maße auszulösen vermögen. Die entsprechende Aufteilung der Anode und deren erfindungsgemäß vorgeschlagene unterschiedliche elektrische Beaufschlagung ermöglicht Steuerungsmöglichkeiten, die sowohl die nicht zu beschichtende Bandseite als auch untere Anodenabschnitte vom nicht erwünschten Metallniederschlag freihalten.

Bei bestimmten Anoden, wie beispielsweise mit Iridium-dioxid beschichteten nichtlöslichen Anoden, kann es sinnvoll sein, die einzelnen Abschnitte der im Prinzip spannungsfreien, also "nicht arbeitenden" Anodenabschnitte ebenfalls anodisch mit geringeren als der zur Auslösung einer Abscheidung erforderlichen Spannung zu beaufschlagen, um die Passivierung der Anode und gleichzeitig eine Beschichtung der nicht zu beschichtenden Bandseite zu vermeiden. In den einzelnen Anodenabschnitten k ann eine angepaßte Anodenbeaufschlagung gesteuer werden.

Es ist ebenfalls mit den erfindungsgemäßen Verfahren möglich, beispielsweise wenn eine Anodenoberfläche aus Blei besteht, beim einseitigen Beschichtungsbetrieb auf der nicht zu beschichtenden Seite entstandenen Niederschläge am Ende des durchlaufenden Bandabschnittes wieder durch Abscheidung in umgekehrter Richtung abzubauen, in dem im Bereich des Auslaufes die Anodenabschnitt derart elektrisch, d.h. negativ gegenüber dem gegenüberliegenden Bandabschnitt, beaufschlagt werden, daß der Abbau des nicht gewünschten Niederschlages auf der nicht zu beschichtenden Seite des Bandes erfolgt, ohne daß es zu einem entscheidenden Niederschlag auf dem entsprechenden Anodenabschnitt kommt.

Anhand einer prinzipiell dargestellten galvanischen Zelle wird die Erfindung im folgenden näher erläutert. Es zeigen:
- Fig. 1: einen Längsschnitt durch eine solche Zelle
und
- Fig. 2: eine zu dem in Fig. 1 senkrechte Ansicht auf eine in Querrichtung mehrfach geteilte Anode in der Zelle.

Das Gehäuse einer solchen Zelle ist mit der Ziffer 1 bezeichnet. Im Elektrolytbad befinden sich in etwa paralleler Anordnung zueinander die beiden Anoden 3 und 4, durch deren zwischen sich gebildeten Spalt das zu beschichtende Band 8 hindurchläuft. Es läuft bei dieser Vertikalanordnung von einer oberen, ggfs. die Stromrolle bildenden Umlenkrolle 5, zu einer unteren sich im Elektrolytbad 2 befindenden Rolle 6.

Während die nichtlösliche Anode 3 als über ihre Länge homogen anzusehen ist, ist die andere nichtlösliche Anode 4 parallel zur Bandlaufrichtung mehrfach parallel geteilt. Diese vorzugsweise gleichgroßen Anodenabschnitte tragen die Ziffer 41, 42, 43 und 44. Diese Abschnitte sind gegeneinander isoliert, beispielsweise durch die mit der Ziffer 7 bezeichneten Kunststoffabschnitte.

Jeder Anodenabschnitt ist durch die getrennten Anschlüsse 410, 420, 430 und 440 elektrisch beaufschlagbar.

Die entsprechenden Steuerungsverfahren erfolgen vorzugsweise geregelt und überwacht, wobei an den Anodenabschnitten unterschiedliche Spannungen bzw. Potentiale angelegt werden. Durch die vorher beschriebenen Verfahren werden die Niederschläge auf der nicht zu beschichtenden Seite des Bandes 8 verhindert bzw. abgebaut.

## Patentansprüche

1. Verfahren zum elektrolytischen Abscheiden von Metallen auf die die Kathode bildenden Bänder, vorzugsweise Stahlbänder, bei dem der zu beschichtende Bandabschnitt in einem Spalt zwischen zwei parallel zueinander angeordneten nichtlöslichen Anoden in einem Elektrolyten geführt wird, wobei eine Anode quer zur Bandlaufrichtung in mehrere gegeneinander elektrisch isolierte Abschnitte aufgeteilt ist, die jeweils gesteuert unterschiedlich elektrisch beaufschlagbar sind, **dadurch gekennzeichnet,** daß zum einseitigen Abscheiden des Metalles auf das Band (8) die Anodenabschnitte (41, 42, 43, 44) der der nicht zu beschichtenden Bandseite gegenüberliegenden geteilten Anode (4) wahlweise potentialfrei oder mit gleichen oder unterschiedlichen, positiven oder negativen Potentialen zu dem dem jeweiligen Anodenabschnitt gegenüberliegenden Bandabschnitt beaufschlagt werden.

2. Verfahren nach Anspruch 1, **dadurch gekennzeichnet,** daß bei potentialfrei gehaltenen Einlaufabschnitten (41, 42, 43) der geteilten Anode (4) der oder die im Auslaufbereich liegenden Abschnitte (44) mit einem negativen Spannungspotential zu dem dem jeweiligen Anodenabschnitt gegenüberliegenden Bandabschnitt beaufschlagt werden, derart, daß eine Abtragung der erfolgten Beschichtung von der nicht zu beschichtenden Bandseite erfolgt.

3. Verfahren nach Anspruch 1, **dadurch gekennzeichnet,** daß im Verhältnis zu dem jeweils gegenüberliegenden Bandabschnitt geringe positive Potentiale an den einzelnen Abschnitten der geteilten nichtlöslichen Anode angelegt werden, um eine Passivierung zu verhindern.

## Claims

1. Method for the electrolytic deposition of metals on cathode formed strips, preferably steel strips, wherein the strip portion to be coated is conducted in an electrolyte through a gap between two insoluble anodes, which are disposed parallel to each other, one anode being divided, transversely relative to the direction of travel of the strip, into a plurality of portions, which are electrically insulated from one another and are each electrically actuatable in a different and controlled manner, characterised in that, for the one-sided deposition of the metal on the strip (8), the anode portions (41, 42, 43, 44) of the divided anode (4), which is situated opposite the side of the strip not to be coated, are actuated selectively either in a potential-free manner or with identical or different, positive or negative potentials at the strip portion situated opposite the respective anode portion.

2. Method according to claim 1, characterised in that, when the inlet portions (41, 42, 43) of the divided anode (4) are kept free of potential, the portion or portions (44) situated in the outlet region are actuated with a negative voltage potential at the strip portion situated opposite the respective anode portion such that the effected coating is removed from the side of the strip not to be coated.

3. Method according to claim 1, characterised in that, in proportion to the respective oppositely situated strip portion, small positive potentials are applied to the individual portions of the divided insoluble anode in order to prevent a passivation.

## Revendications

1. Procédé pour le dépôt électrolytique de métaux sur des bandes, de préférence des bandes en acier, formant la cathode, suivant lequel le tronçon de bande à revêtir est guidé à l'intérieur d'une fente entre deux anodes non solubles disposées de manière parallèle l'une par rapport à l'autre au sein d'un électrolyte, une anode étant subdivisée transversalement à la direction de défilement de la bande en plusieurs segments qui sont isolés électriquement les uns vis-à-vis des autres et qui sont chacun alimentés électriquement de manière différente et contrôlée, caractérisé en ce que, pour le dépôt du métal sur une face de la bande (8), les segments d'anode (41, 42, 43, 44) de l'anode (4) subdivisée disposée du côté opposé à celui de la face de la bande soumise au revêtement sont au choix tenus libres ou mis sous des potentiels identiques ou différents, positifs ou négatifs par rapport à celui du tronçon de bande situé en face du segment d'anode respectif concerné.

2. Procédé suivant revendication 1, caractérisé en ce que pour des segments d'entrée (41, 42, 43) de l'anode subdivisée (4) tenus exempts de courant, les segments (44), ou un seul d'entre eux, situés dans la région de sortie sont mis sous un potentiel de courant négatif par rapport à celui du tronçon de bande situé en face du segment d'anode respectif, de sorte qu'il se produit à partir de la face de la bande destinée à rester exempte de revêtement une érosion du revêtement intervenu.

3. procédé suivant revendication 1, caractérisé en ce que des tensions positives faibles en comparaison à ceux du tronçon de bande respectif situé vis-à-vis sont appliquées aux différents segments de l'anode subdivisée non soluble, afin d'éviter une passivation.
